# EUROPÄISCHE PATENTSCHRIFT

(11) **EP 0 508 265 B1**
(45) Veröffentlichungstag und Bekanntmachung des Hinweises auf die Patenterteilung: **12.01.2000**
(21) Anmeldenummer: 92105453.2
(22) Anmeldetag: 30.03.1992
(51) Int. Cl.: C23C 18/28

(54) **Formulierung zum Aktivieren von Substratoberflächen für deren stromlose Metallisierung**
Process for activating substrates surfaces for electrolysis
Procédé d'activation des surfaces de substrats en vue d'une métallisation par voie chimique

(30) Priorität: 11.04.1991 DE 4111817
(43) Veröffentlichungstag der Anmeldung: 14.10.1992
(73) Patentinhaber: BAYER AG, 51368 Leverkusen (DE)
(72) Erfinder: Reichert, Günther, Dr., W-5000 Köln 80 (DE); Kobelka, Frank, Dipl.-Ing., W-5090 Leverkusen 3 (DE); Wolf, Gerhard-Dieter, Dr., W-4047 Dormagen 1 (DE); Von Gizycki, Ulrich, Dr., W-5090 Leverkusen 3 (DE)

(56) Entgegenhaltungen:
- EP-A- 0 256 395
- EP-A- 0 327 057
- DE-A- 2 635 457

## Beschreibung

Es ist allgemein bekannt. daß polymere Werkstoffe vor dem chemischen Metallisieren vorbehandelt werden müssen, z.B. durch Ätzen der Polymeroberfläche mit Chromschwefelsäuren. Dieses Verfahren ist jedoch nur auf solche Polymeren anwendbar. deren Oberfläche sich oxidativ unter Bilduna von Kavernen und Vakuolen verändern läßt.

Ferner ist bekannt. daß das Arbeiten mit Chromschwefelsäure; SO₃-Dampf oder anderen Oxidantien mit einer Verschlechterung der physikalischen Eigenschaften, wie der Kerbschlagzähigkeit und des elektrischen Oberflächenwiderstands des polymeren Werkstoffs, einhergeht. Darüber hinaus stören oftmals Spuren von sechswertigem Chrom, die rasch zu einer Vergiftung der Metallbäder führen.

Die bekannten Verfahren zur stromlosen Metallisierung von Werkstoffen bestehen im übrigen aus mehreren Verfahrensstufen und haben den Nachteil, daß sie nicht direkt auf alle Polymeren anwendbar sind. Oftmals muß eine chemische oder physikalische Aufrauhung durchgeführt werden.

Es ist deshalb bereits vorgeschlagen worden, die Polymeroberflächen sehr schonen mit metallorganischen Katalysatoren zu aktivieren (vgl. z.B. US-A 3 560 257 und EP-A 81 129). Diese an sich sehr elegante Methode ist indessen ebenfalls nicht universell anwendbar. Darüber hinaus führt der Einsatz von Lösungsmitteln häufig zur Auslösung der Spannungsrißkorrosion des unter Zug- oder Druckspannung stehenden Polymerspritzgußteiles.

Andere Verfahren, wie sie in US-A 3 560 257 und 4 017 265 sowie DE-A 3 627 256 beschrieben werden, haben den Nachteil, daß sie relativ größere Mengen an teuren Edelmetallaktivatoren erfordern.

Es wurde nun überraschenderweise gefunden, daß man ohne die genannten Nachteile gut haftende Metallschichten auf Kunststoffoberflächen erzeugen kann, wenn man diese ohne vorheriges Beizen mit einer Aktivatorformulierung auf der Basis von organischen Edelmetallverbindungen, Füllstoffen, eines Lösungsmittels und einer wäßrigen Dispersion eines Polyurethanpolymeren als Bindemittel behandelt. Die Formulierungen sind dadurch gekennzeichnet, daß sie eine wäßrige Dispersion eines Polyurethanpolymeren enthalten.

Die Erfindung betrifft demnach Aktivatorformulierungen zur Aktivierung von Substratoberflächen für deren stromlose Metallisierung auf der Basis von organischen Edelmetallverbindungen, Füllstoffen, Lösungsmitteln und eines Bindemittels, die dadurch gekennzeichnet sind, daß das Bindemittel eine wäßrige Dispersion eines Polyurethanpolymern ist und die Aktivatorformulierungen
- a) 0,03 bis 3,0 Gew.-Teile: einer organischen Edelmetallverbindung als Aktivator, die durch Reduktion in die metallische oder kolloide Form oder durch Komplexbildner in die komplexierte Form übergeführt werden kann,
- b) 10 bis 30 Gew.-Teile: eines Lösungsmittels mit einem Flammpunkt > 20°C und Siedepunkt ≥70°C,
- c) 0,5 bis 3,0 Gew.-Teile: eines Füllstoffs,
und
- d) 12 bis 28 Gew.-Teile: eines Polyurethanpolymeren
enthalten.

Es ist überraschend, daß die erfindungsgemäßen Formulierungen eine haftfeste Metallisierung bewirken. Bevorzugte Sprühaktivatorformulierungen enthalten 0,05 bis 1,5 Gew.-Teile an Komponente a) und 10 bis 20 Gew.-Teile an Komponente b).

Als Aktivatoren kommen in den erfindungsgemäßen Formulierungen organometallische Verbindungen der 1. und 8. Nebengruppe des Periodensystems (insbesondere Pd, Pt, Au, Ag) in Betracht. Besonders geeignet sind organometallische Komplex-Verbindungen des Palladiums mit Olefinen (Dienen), mit α, β-ungesättigten Carbonylverbindungen, mit Kronenethern und mit Nitrilen. Ganz besonders geeignet sind Bisacetonitrilpalladiumdichlorid, Butadienpalladiumdichlorid, 4-Cyclohexen-1,2-dicarbonsäureanhydridpalladiumdichlorid, Mesityloxidpalladiumdichlorid, 3-Hepten-2-on-palladiumchlorid und 5-Methyl-3-hexan-2-on-palladiumchlorid.

Falls gewünscht, können auch Gemische dieser Verbindungen eingesetzt werden.

Die Aktivatoren oder die Gemische derselben werden gemäß dem erfindungsgemäßen Verfahren in die wäßrige Dispersion eingebracht. Dies geschieht im allgemeinen durch Vermischen der Bestandteile. Das Einarbeiten der Formulierungskomponenten kann auch in getrennten Schritten durchgeführt werden. Beispielsweise kann man den Aktivator zuerst in einem Lösungsmittel der Gesamtformulierung, z.B. in Ethanol vorlösen bzw. dispergieren und anschließend den Füllstoff, z.B. Aerosil® zugeben.

Dann wird der Aktivator mittels Zugabe von Formalin reduziert zur metallischen Form oder mittels Komplexbildnern komplexiert und in die wäßrige Dispersion des Bindemittels eingebracht. Dies erfolgt durch Rühren oder Dispergieren. Als Komplexbildner werden z.B. Chloride, Thiosulfate, Rhodanide, Cyanide, Ammoniak oder Amine eingesetzt. Beispiele komplexer Verbindungen sind Pd(NH₃)₂Cl₂, Pd(NH₃)₄Cl₂, Pd(NH₃)₄(NO₃)₂, K₂PdCl₄, K₂Pd(CN)₄, [NH₄]₂PdCl₆, [NH₄]₂PdCl₄, PL(NH₃)₄Cl₂, K₂PtCl₄, KAg(CN)₂, KAg(S₂O₃), KAu(CN)₂, NaAuCl₄.

Dadurch wird erreicht, daß bei Zugabe der komplexierten Aktivatoren zu der wäßrigen Dispersion eine Koagulation vermieden oder herabgesetzt wird.

Das Vorliegen des Aktivators in der komplexierten wie auch in der reduzierten metallischen Form führt zu besonders guten Ergebnissen bezüglich störungsfreier Oberflächen bei der Beschichtung mit den erfindungsgemäßen Formulierungen.

Auch kommen nullwertige Komplexverbindungen wie Palladium(O)-tetrakis(triphenylphosphin), Bis[bis-(1,2-diphenylphosphino)-ethan]-palladium(O) oder Bis(dibenzylidenaceton)-palladium(O) in Betracht.

Als Kolloidale Edelmetallsysteme, die ebenfalls als Aktivatoren dienen können, seien Pd, Ag, Au, Pt auf Aktivkohle, auf Aluminiumoxid, auf Calciumcarbonat, auf Bariumcarbonat, auf aktiviertem Aluminiumoxid und Palladium-Schwarz, Platinmohr genannt.

Als Füllstoffe kommen aus der Druck- bzw. Lackierungstechnik bekannte Hilfsstoffe wie Pigmente, disperse Kieselsäuren, Ruße, Silikate, Oxide, rheologische Additive und Tonmineralien in Betracht.

Insbesondere sei auf die Oxide der Elemente Mn, Ti, Mg, Al, Bi, Cu, Ni, Sn, Zn, Si, sowei deren Mischoxide hingewiesen.

Bevorzugten Einsatz finden Silikate, Bentonite, Talkum und Kreide.

Die Menge des Füllstoffs kann im Bereich 0,5 - 3 Gew.-Teilen, bezogen auf die Masse der Formulierung, variieren.

Es können auch neben den dispergierbaren Polymeren, Aktivatoren und Füllstoffen weitere Bestandteile, wie Tenside, Verlaufsmittel, Entschäumer, Farbstoffe und Metallfarbstoffe in geringen Konzentrationen bis zu 10 Gew.-%, vorzugsweise bis zu 2 Gew.-%, zugemischt werden.

Als Lösungsmittel in den erfindungsgemäßen Formulierungen kommen in der Druck- bzw. Lackiertechnik bekannte Substanzen in Betracht wie Ketone, beispielsweise Methylethylketon, Cyclohexanon, Ester, beispielsweise Essigsäurebutylester, Phthalsäuredioctylester, Glykolsäurebutylester, Glykolether, beispielsweise Ethylenglykolmonomethylether, Diglyme, Propylenglykolmonomethyletheracetat; Alkohole wie Ethanol, n-Propanol, iso-Propanol, n-Butanol, iso-Butanol; Diacetonalkohol. Selbstverständlich können auch Gemische dieser Lösungsmittel und ihrer Verschnitte mit anderen Lösungsmitteln eingesetzt werden.

Die eingesetzten Lösungsmittel dienen nur zur Lösung der organischen Pd-Verbindung und können gegebenenfalls nach erfolgter Reduktion des Edelmetall-Aktivators durch Abdampfen entfernt werden.

Deshalb brauchen nur geringe Mengen an Lösungsmittel eingesetzt zu werden. Ferner kann durch den Einsatz von Lösungsmitteln die Korngröße des erzeugten metallischen Edelmetalls bei der Reduktion beeinflußt werden.

Die erfindungsgemäßen Bindemittel der wäßrigen Dispersion mit einem Polymergehalt von 10-60, bevorzugt 20-55, besonders bevorzugt 30-50 Gew.-%, sind aus der Polyurethanchemie bekannt. Sie werden beispielsweise hergestellt durch Umsetzung von Polyestern und/oder Polyethern mit aromatischen oder aliphatischen Polyisocyanaten (Angew. Chemie 82 (1970), 53-63; DE-OS 23 14 512; DE-OS 23 14 513; DE-OS 26 51 506).

Zur Herstellung einer lagerstabilen, versprühbaren und toxikologisch unbedenklichen Formulierung ist es vorteilhaft, Polyurethane einzusetzen, die keine freien Isocyanatgruppen, gegebenenfalls verkappte Isocyanatgruppen und/oder anionische Gruppen z.B. SO₃-Gruppen enthalten.

Als besonders geeignet haben sich lineare, aliphatische Polyurethane erwiesen, wie sie beispielsweise aus Hexandiol, Neopentylglykol und Polyisocyanaten hergestellt werden.

Neben den Aktivatoren und Salzen, Füllstoffen, Bindemitteln und Lösungsmitteln enthalten die Formulierungen gegebenenfalls Tenside, Verlaufsmittel und/oder Farbstoffe.

Vorzugsweise durch Aufsprühen der erfindungsgemaßen Formulierungen mittels aus der Lackindustrie bekannten Verfahren können Oberflächen zum Zwecke einer haftfesten chemischen Metallisierung aktiviert werden. Selbstverstandlich kann das Aufsprühen der Formulierungen durch Tauchen, Aufpinseln und Aufrollen ersetzt werden.

Als Substrate für das erfindungsgemäße Verfahren eignen sich Papier, Emaille, Keramik, Polyethylen, Polypropylen, Epoxidharze, Polyester, Polycarbonate, Polyamide, Polyimide, Polyhydantoine, ABS-Kunststoffe, Silikone, Polyvinylhalogenide und Polyvinylidenfluorid in Form von Folien, Platten, Papieren und Vliesen. Besonders bevorzugt sind Substrate, wie sie in der Elektronikindustrie als Gehäuse eingesetzt werden, z.B. ABS- und Polycarbonat-Kunststoffe bzw. deren Blends, Polyphenylensulfid, Polybutylenterephthalat und deren Blends und Polypropylenoxid.

Nach dem Aufbringen der erfindungsgemäßen Formulierungen auf die Oberfläche, z.B. die Innenseite eines Gehäuses, werden die Lösungsmittel entfernt. Dies geschieht durch Trocknen oder Tempern bei substratspezifischen Temperaturen, beispielsweise zwischen Raumtemperatur und 240°C unter Normaldruck, erhöhtem Druck oder Vakuum. Die Trocknungszeit kann dabei variiert werden.

Die so behandelten Oberflächen müssen anschließend nur im Fall des komplexierten Aktivators durch Reduktion aktiviert werden, z.B. durch Reduktionsmittel wie Formaldehyd, Hypophosphite, Rongalit und Borane.

Es sei ausdrücklich erwähnt, daß im Fall der erfindungsgemäßen Formulierungen, in denen der Aktivator bereits vollständig reduziert vorliegt, die Oberflächen keinen weiteren Behandlungschritt erfordern. Ferner unterbleibt ein Auftreten von Spannungen und Störungen bei der Metallabscheidung.

Eine Form des Verfahrens besteht deshalb darin, daß die Reduktion, z.B. im Fall der komplexierten Aktivatoren, im Metallisierungsbad gleich mit dem Reduktionsmittel der stromlosen Metallisierung durchgeführt wird. Dies gilt für geeignete Nickel- und Kupferbäder.

Eine bevorzugt ausgeführte Form des Verfahrens besteht darin, daß Formulierungen eingesetzt werden, in denen der Aktivator bereits durch Reduktion in aktiver Form vorliegt.

Die mit den erfindungsgemäßen Formulierungen behandelten Oberflächen können direkt stromlos metallisiert werden. Die dafür in Frage kommenden Metallisierungsbäder sind in der Technik der stromlosen Metallisierung bekannt.

Die erfindungsgemäßen Formulierungen eignen sich besonders für die partielle Aktivierung geometrisch komplizierter Oberflächen, besonders zur Herstellung von ein- oder beidseitig metallisierten Formkörpern bzw. von innenseitig metallisierten Gehäuseteilen für die Elektronikindustrie zum Zwecke der elektromagnetischen Abschirmung. Durch dieses Verfahren können selbstverständlich auch strukturierte Metallflächen mittels einer geeigneten Maske hergestellt werden.

Bei den in den nachfolgenden Beispielen mit dem Buchstaben "®" gekennzeichneten Produkten handelt es sich um eingetragene Warenzeichen.

### Beispiel 1

Als 40%ige wäßrige Dispersion eines linearen, leicht verzweigten und emulgatorfreien Polyurethans wurden solche auf Basis von linearen Polyestern und aliphatischen Polyisocyanaten eingesetzt, die SO₃-Gruppen enthalten. Die mittlere Teilchengröße lag bei 100-300 µm. Die Dichte (DIN 51 757) bei 20°C lag bei ca. 1:0 g/cm³.

Die Rezeptur einer Sprühaktivatorformulierung bestand aus folgenden Komponenten:
- 1 Gew.-Teil: Bis-(benzonitril)-palladium(II)-dichlorid
- 500 Gew.-Teilen: einer 40%igen wäßrigen Dispersion des Polyurethans
- 300 Gew.-Teilen: Wasser
- 15 Gew.-Teilen: Aerosil® 380 (380 m²/g nach BET)
- 1,4 Gew.-Teilen: 37%iges frisches wäßriges Formalin
- 200 Gew.-Teilen: Ethanol

Die Herstellung der Formulierung kann z.B. so erfolgen, daß die Pd-Verbindung in 200 ml Ethanol gelöst wird. anschließend wird mit 200 ml H₂O verdünnt, 15 g Aerosil® 380 (380 m²/g nach BET) in die Vorlösung eingerührt bzw. dispergiert. Dann wird mittels einer Spritze 1,4 ml frisches wäßriges Formalin unter Rühren zugefügt.

Nach 2-stündiger Rührzeit wird die Suspension unter Rühren mit der 40%igen wäßrigen Dispersion des Polyurethans vermischt. Zuletzt wird mit 100 ml Wasser nachverdünnt.

Die so hergestellte Sprühaktivatorformulierung wurde mittels einer Sprühpistole mit Luftunterstützung (4 bar) auf spritzgegossenen Testplatten (Formteilen) versprüht. Der Spritzabstand betrug ca. 40 cm; der Düsenquerschnitt betrug 1,5 mm; die Luftzudosierung (2-6 bar) konnte variiert werden. Als Testplattensubstrat wurde ein Blend aus ABS-Polymerisat (Acrylnitril-Butadien-Styrol-Copolymerisat) und einem Polycarbonat aus 4,4'-Dihydroxydiphenyl-2,2-propan und Kohlensäure eingesetzt.

Die Platte wurde nach Abtrocknen bei 70°C 1 h lang getempert, im Metallbad bei 23°C 4 h lang in einem handelsüblichen formalinhaltigen Kupferbad metallisiert und anschließend bei 70°C 1 h lang getempert. Man erhielt eine zusammenhängende Metallschicht.

Haftfestigkeit nach DIN 53494: 30 N/25 mm.

Setzt man anstelle der Testplatte aus den oben beschriebenen Blend Platten aus Polyamid oder aus einem Polyurethan ein, so werden vergleichbare Ergebnisse erhalten.

### Beispiel 2

Die Herstellung der Sprühaktivatorformulierung und die Durchführung des Verfahrens erfolgte wie in Beispiel 1, nur daß 2 Gew.-Teile Bis-(benzonitril)-palladium(II)-dichlorid in der Sprühaktivatorformulierung eingesetzt wurden.

Die Rezeptur der Sprühaktivatorformulierung bestand aus folgenden Komponenten:
- 2 Gew.-Teilen: Bis-(benzonitril)-palladium(II)-dichlorid
- 500 Gew.-Teilen: einer 40%igen wäßrigen Dispersion des Polyurethans wie in Beispiel 1
- 300 Gew.-Teilen: Wasser
- 15 Gew.-Teilen: Aerosil® 380 (380 m²/g nach BET)
- 1,4 Gew.-Teilen: 37%iges frisches wäßriges Formalin
- 200 Gew.-Teilen: Ethanol.

Die Formulierung wurde mittels einer Sprühpistole mit Luftunterstützung auf einer spritzgegossenen Testplatte aus einem Polycarbonat aus 4,4'-Dihydroxydiphenyl-2,2-propan und Kohlensäure versprüht, die Platte bei 100°C 1 h lang getempert, nach Abkühlen der Platte im Metallbad bei 23°C 2 h lang metallisiert. Anschließend wurde bei 100°C 1 h lang getempert. Man erhielt zusammenhängende Metallschicht.

Haftfestigkeit nach DIN 53494: 18 N/25 mm.

### Beispiel 3

Die Herstellung der Sprühaktivatorformulierung und die Durchführung erfolgte wie in Beispiel 1, nur daß 0,7 ml Formalin eingesetzt wurden.

Die Rezeptur der Sprühaktivatorformulierung bestand aus folgenden Komponenten:
- 1 Gew.-Teil: Bis-(benzonitril)-palladium(II)-dichlorid
- 500 Gew.-Teilen: einer 40%igen wäßrigen Dispersion des Polyurethans wie im Beispiel 1
- 300 Gew.-Teilen: Wasser
- 15 Gew.-Teilen: Aerosil® 380 (380 m²/g nach BET)
- 0,7 Gew.-Teilen: 37%iges frisches wäßriges Formalin
- 200 Gew.-Teilen: Ethanol.

Die Formulierung wurde mittels einer Sprühpistole mit Luftunterstützung auf einer spritzgegossenen Testplatte (Formteil) aus einem ABS-Polymerisat (Acrylnitril-Butadien-Styrol-Copolymerisat) versprüht, die Luftzudosierung wurde dabei auf 4 bar eingestellt. Die Platte wurde bei 70°C 1 h lang getempert, nach Abkühlen der Platte auf Raumtemperatur im Metallbad bei 23°C 4,5 h lang metallisiert. Man erhielt eine zusammenhängende Metallschicht.

Haftfestigkeit nach DIN 53494: 29 N/25 mm.

### Beispiel 4

Es wurde die gleiche 40%-ige wäßrige Dispersion eines Polyurethans wie in Beispiel 1 eingesetzt.

Die Rezeptur der Sprühaktivatorformulierung bestand aus folgenden Komponenten:
- 1 Gew.-Teil: Bis-(benzonitril)-palladium(II)-dichlorid
- 500 Gew.-Teilen: der 40%igen wäßrigen Dispersion des Polyurethans
- 500 Gew.-Teilen: Wasser
- 15 Gew.-Teilen: Aerosil® 380 (380 m²/g nach BET)
- 1,4 Gew.-Teilen: 37%iges frisches wäßriges Formalin
- 200 Gew.-Teilen: Ethanol.

Die Herstellung der Formulierung erfolgte so, daß die Palladiumverbindung in 200 ml Ethanol vorgelöst wurde. Anschließend wurde mit 200 ml Wasser verdünnt, 15 g Aerosil® 380 (380 m²/g nach BET) in diese Vorlösung eingerührt bzw. dispergiert. Dann wurde mittels einer Spritze 1,4 ml frisches wäßriges Formalin unter Rühren zugefügt.

Nach zweistündiger Rührzeit wurde die Suspension mit 300 ml Wasser verdünnt und anschließend unter weiterem Rühren auf ca. 80°C-100°C erwärmt, bis Ethanol restlos entfernt war. Verluste an verdampftem Wasser wurden durch Nachfüllen ausgeglichen.

Nach Abkühlen der Suspension auf Raumtemperatur wurde die Suspension unter Rühren mit der 40%igen wäßrigen Dispersion des Polyurethans vermischt.

Die so hergestellte Sprühaktivatorformulierung wurde mittels einer Sprühpistole mit Luftunterstützung (4 bar) auf spritzgegossenen Testplatten (Formteilen) versprüht. Der Spritzabstand betrug ca. 40 cm; der Düsenquerschnitt betrug 1,5 mm; die Luftzudosierung (2-6 bar) konnte variiert werden.

Als Testplattensubstrat wurde ein Blend aus ABS-Polymerisat (Acrylnitril-Butadien-Styrol-Copolymerisat) und einem Polycarbonat aus 4,4'-Dihydroxydiphenyl-2,2-propan und Kohlensäure eingesetzt.

Die Platte wurde nach Abtrocknen bei Raumtemperatur 24 h lang getrocknet, im Metallbad bei 23°C 3 Std. lang in einem handelsüblichen formalinhaltigen Kupferbad metallisiert und anschließend bei 70° 1 h lang getempert. Man erhielt eine zusammenhängende Metallschicht.

Haftfestigkeit nach DIN 53494:25 N/25 mm.

### Beispiel 5

Es wurde die gleiche 40%-ige wäßrige Dispersion eines Polyurethans wie in Beispiel 1 eingesetzt.

Die Rezeptur der Sprühaktivatorformulierung bestand aber aus folgenden Komponenten:
- 1 Gew.-Teil: Bis-(benzonitril)-palladium(II)-dichlorid
- 500 Gew.-Teilen: der 40%igen wäßrigen Dispersion des Polyurethans wie in Beispiel 1
- 500 Gew.-Teilen: Wasser
- 15 Gew.-Teilen: Aerosil® 380 (380 m²/g nach BET)
- 1,4 Gew.-Teilen: 37%iges frisches wäßriges Formalin
- 200 Gew.-Teilen: Ethanol.

Die Herstellung der Formulierung erfolgt wie in Beispiel 4.

Die Formulierung wurde mittels einer Sprühpistole mit Luftunterstützung auf einer spritzgegossenen Testplatte aus Polycarbonat aus 4,4'-Dihydroxydiphenyl-2,2-propan und Kohlensäure versprüht, die Platte wurde nach Abtrocknen bei Raumtemperatur 24 h lang getrocknet, im Metallbad bei 23°C 1,5 h lang in einem handelsüblichen formalinhaltigen Kupferbad metallisiert und anschließend bei 100°C 1 h lang getempert. Man erhielt eine zusammenhängende Metallschicht.

Haftfestigkeit nach DIN 53494: 20 N/25 mm.

### Beispiel 6

Es wurde die gleiche 40%ige wäßrige Dispersion eines Polyurethans wie in Beispiel 1 eingesetzt.

Die Rezeptur der Sprühaktivatorformulierung bestand aber aus folgenden Komponenten:
- 1 Gew.-Teil: Bis-(benzonitril)-palladium(II)dichlorid
- 500 Gew.-Teilen: einer 40%igen wäßrigen Dispersion des Polyurethans wie in Beispiel 1
- 300 Gew.-Teilen: Wasser
- 15 Gew.-Teilen: Aerosil® 380 (380 m²/g nach BET)
- 0,7 Gew.-Teilen: 37%iges wäßriges frisches Formalin
- 200 Gew.-Teilen: Ethanol.

Die Herstellung der Formulierung erfolgte so, daß die Palladiumverbindung in 200 ml Ethanol vorgelöst wurde, anschließend wurde mit 200 ml Wasser verdünnt, 15 g Aerosil® 380 (380 m²/g nach BET) in diese Vorlösung eingerührt bzw. dispergiert. Dann wurde mittels einer Dosiereinrichtung (Spritze) 0,7 ml frisches wäßriges Formalin unter Rühren zugefügt.

Nach 2-stündiger Rührzeit wurde die Suspension mit 300 ml Wasser verdünnt und anschließend unter weiterem Rühren auf ca. 80°C-100°C erwärmt, bis Ethanol restlos entfernt war. Verluste an verdampftem Wasser wurden durch Nachfüllen mit Wasser ausgeglichen.

Nach Abkühlen der Suspension auf Raumtemperatur wurde die Suspension unter Rühren mit der 40%igen wäßrigen Dispersion des Polyurethans vermischt.

Die so hergestellte Sprühaktivatorformulierung wurde mittels einer Sprühpistole mit Luftunterstützung (4 bar) auf spritzgegossenen Testplatten (Formteilen) versprüht. Der Spritzabstand betrug ca. 40 cm; der Düsenquerschnitt betrug 1,5 mm; die Luftzudosierung (2-6 bar) konnte variiert werden.

Als Testplattensubstrat wurde ein ABS-Polymerisat eingesetzt.

Die Platte wurde nach Abtrocknen bei Raumtemperatur 24 h lang getrocknet, bei 23°C 3 h lang in einem handelsüblichen formalinhaltigen Kupferbad metallisiert und anschließend bei 70°C 1 h lang getempert. Man erhielt eine zusammenhängende Metallschicht.

Haftfestigkeit nach DIN 53494: 28 N/25 mm.

## Patentansprüche

1. Aktivatorformulierung zur Aktivierung von Substratoberflächen für deren stromlose Metallisierung auf der Basis von organischen Edelmetallverbindungen, Füllstoffen, Lösungsmitteln und eines Bindemittels, dadurch gekennzeichnet, daß das Bindemittel eine wäßrige Dispersion eines Polyurethanpolymeren ist und die Aktivatorformulierung
a) 0,03 bis 3,0 Gew.-Teile einer organischen Edelmetallverbindung als Aktivator, die durch Reduktion in die metallische oder kolloide Form oder durch Komplexbildner in die komplexierte Form übergeführt werden kann,
b) 10 bis 30 Gew.-Teile eines Lösungsmittels mit einem Flammpunkt > 20°C und Siedepunkt ≥70°C,
c) 0,5 bis 3,0 Gew.-Teile eines Füllstoffs, und
d) 12 bis 28 Gew.-Teile eines Polyurethanpolymeren
enthält.

2. Aktivatorformulierung gemäß Anspruch 1, dadurch gekennzeichnet, daβ die Aktivatoren a) komplexe Palladiumverbindungen oder Palladium in metallischer Form oder kolloider Form sind.

3. Aktivatorformulierung gemäß Anspruch 1, dadurch gekennzeichnet, daß das Lösungsmittel ein Alkohol, Keton, Etherester oder Ketonalkohol ist.

4. Aktivatorformulierung gemäß Anspruch 1, dadurch gekennzeichnet, daß das Lösungsmittel Ethanol, Propanol oder Methylethylketon ist.

5. Aktivatorformulierung gemäß Anspruch 1, dadurch gekennzeichnet, daß das Polyurethanpolymere aus einem Polyester oder Polyether mit endständigen OH-Gruppen und einem Polyisocyanat aufgebaut ist.

6. Verfahren zur Aktivierung von Substratoberflächen für deren stromlose Metallisierung, dadurch gekennzeichnet, daß diese mit einer Formulierung gemäß Anspruch 1 behandelt werden.

## Claims

1. Activator formulation for activating substrate surfaces for the electroless metallisation thereof based on organic noble metal compounds, fillers, solvents and a binder, characterised in that the binder is an aqueous dispersion of a polyurethane polymer and the activator formulation contains
a) 0.03 to 3.0 parts by weight of an organic noble metal compound as activator, which compound may be converted into the metallic or colloidal form by reduction or into the complexed form by a complexing agent,
b) 10 to 30 parts by weight of a solvent having a flash point of >20°C and a boiling point of ≥70°C,
c) 0.5 to 3.0 parts by weight of a filler and
d) 12 to 28 parts by weight of a polyurethane polymer.

2. Activator formulation according to claim 1,
characterised in that the activators a) are complex palladium compounds or palladium in metallic form or colloidal form.

3. Activator formulation according to claim 1,
characterised in that the solvent is an alcohol, ketone, ether ester or ketone alcohol.

4. Activator formulation according to claim 1,
characterised in that the solvent is ethanol, propanol or methyl ethyl ketone.

5. Activator formulation according to claim 1,
characterised in that the polyurethane polymer is synthesised from a polyester or polyether having terminal OH groups and a polyisocyanate.

6. Process for activating substrate surfaces for the
electroless metallisation thereof, characterised in that said surfaces are treated with a formulation according to claim 1.

## Revendications

1. Formulation d'activateur pour l'activation de surfaces de substrats en vue de leur métallisation chimique, à base de composés organiques de métaux nobles, de charges, de solvants et d'un liant, caractérisée en ce que le liant est une dispersion aqueuse d'un polymère polyuréthane et en ce que la formulation d'activateur contient
a) 0,03 à 3,0 parties en masse d'un composé organique de métal noble comme activateur, pouvant être transformé en la forme métallique ou colloïdale par réduction, ou en une forme complexée au moyen d'agents complexants,
b) 10 à 30 parties en masse d'un solvant ayant un point d'éclair supérieur à 20°C et un point d'ébullition supérieur ou égal à 70°C ;
c) 0,5 à 3,0 parties en masse d'une charge,
et
d) 12 à 28 parties en masse d'un polymère polyuréthane.

2. Formulation d'activateur selon la revendication 1, caractérisée en ce que les activateurs a) sont des composés complexes du palladium ou du palladium sous forme métallique ou sous forme colloïdale.

3. Formulation d'activateur selon la revendication 1, caractérisée en ce que le solvant est un alcool, une cétone, un étherester ou un cétone-alcool.

4. Formulation d'activateur selon la revendication 1, caractérisée en ce que le solvant est l'éthanol, le propanol ou la méthyléthylcétone.

5. Formulation d'activateur selon la revendication i, caractérisée en ce que le polymère polyuréthane est synthétisé à partir d'un polyester ou d'un polyéther à groupes OH terminaux et d'un polyisocyanate.

6. Procédé d'activation de surfaces de substrats pour leur métallisation chimique, caractérisé en ce qu'on les traite avec une formulation selon la revendication 1.
